# FASCICULE DE BREVET EUROPEEN

(11) **EP 0 024 984 B1**
(45) Date de publication et mention de la délivrance du brevet: **19.12.1984**
(21) Numéro de dépôt: 80401206.0
(22) Date de dépôt: 22.08.1980
(51) Int. Cl.: B22F 1/02, C22C 1/04, B22F 3/14, F01D 5/28

(54) **Procédé de fabrication de pièces en alliage à base de titane par métallurgie des poudres**
Verfahren zur pulvermetallurgischen Herstellung von Artikeln aus Legierungen auf Titanbasis
Process of making titanium alloy articles by powder metallurgy

(30) Priorité: 27.08.1979 FR 7921441
(43) Date de publication de la demande: 11.03.1981
(73) Titulaire: COMMISSARIAT A L'ENERGIE ATOMIQUE Etablissement de Caractère Scientifique Technique et Industriel, 75752 Paris Cedex 15 (FR)
(72) Inventeur: Blum, Pierre, F-38100 Grenoble (FR); Devillard, Jacques, F-38330 Saint-Ismier (FR)
(74) Mandataire: Mongrédien, André

## Description

La présente invention a pour objet un procédé de fabrication de pièces en alliage à base de titane par métallurgie des poudres.

Jusqu'à présent les procédés utilisés pour réaliser des pièces en titane ou en alliage de titane ont fait appel, soit à des techniques de coulée directe, soit à des techniques de frittage.

Les procédés de réalisation par coulée directe présentent l'inconvénient de nécessiter une étape complémentaire de forgeage à basse température pour obtenir la structure α + β qui permet de conférer aux pièces obtenues une résistance satisfaisante à la fatigue cyclique.

En effet, on sait que le titane présente une transformation allotropique à une température de 882 °C ; cette température définit ainsi le domaine de stabilité de deux phases : la phase a de structure hexagonale compacte qui est stable au-dessous de 882 °C et la phase β cubique centrée qui apparaît au-dessus de 882°C.

Dans le cas d'alliage de titane, la présence de certains éléments d'addition fait apparaître un domaine bi-phasé α + β qui correspond à une structure conférant des propriétés mécaniques améliorées. Cependant, pour conserver cette structure, il est nécessaire de ne pas dépasser lors des opérations de mise en forme la température de transformation allotropique de l'alliage, température qui varie en fonction des éléments présents dans ce dernier. En effet, on sait que la plupart des éléments d'addition utilisés dans les alliages de titane ont tendance a élargir, soit le domaine d'existence de la phase a, soit celui de la phase β. Par ailleurs, certains éléments tels que l'aluminium, sont des éléments alphagènes favorisant la formation de la structure a et d'autres éléments tels que le vanadium, le molybdène, le fer, le chrome, le manganèse, le niobium et le cuivre sont des éléments bétagènes qui favorisent la formation de la structure β.

Les procédés de fabrication de pièces en titane faisant appel à des techniques de frittage consistent généralement à effectuer un frittage isostatique à chaud sous une pression de 1 à 1,5.10² MPa, pendant 4 h, soit à une température d'environ 950 °C lorsqu'on veut maintenir la phase a dans le cas du titane pur ou lorsqu'on veut obtenir la structure α + β dans le cas d'alliages de titane, soit à une température d'environ 1050 °C lorsqu'on veut se situer dans le domaine de températures qui correspond à la phase β du titane pur ou de ses alliages.

De tels procédés présentent l'inconvénient de nécessiter des pressions élevées et des durées relativement importantes, ce qui grève le prix de revient des pièces obtenues.

En effet, lorsqu'on utilise des poudres de titane ou d'alliage de titane ayant une granulométrie supérieure à 100 µm, il est impossible d'obtenir une densification satisfaisante de la poudre à des pressions ifnérieures à 1.10² MPa, car la plasticité à chaud du titane est insuffisante pour obtenir une déformation satisfaisante de telles poudres.

Cependant, on peut réaliser des pièces en titane ou en alliages de titane par des procédés de frittage classiques, à des pressions inférieures à 50 MPa et à des températures inférieures à 900 °C, en partant de poudres de titane ou d'alliages de titane, corroyées et broyées, mais dans ce cas les pièces obtenues sont fragiles en raison d'un importante contamination intergranulaire en oxygène.

On connaît également par le brevet américain n° 3 963 485 un procédé de fabrication de pièces en titane par métallurgie des poudres, selon lequel on utilise un mélange de poudre de titane et de poudre de titane revêtue de fer, que l'on comprime à froid et que l'on fritte ensuite à chaud, ce qui permet d'améliorer la ductilité des pièces obtenues.

Cependant, ce procédé conduit à l'obtention de pièces relativement fragiles.

Par ailleurs, ces techniques de frittage ne permettent pas d'obtenir directement des pièces de forme complexe telles que des disques de turbine à aubes intégrées, présentant notamment une structure « en collier », c'est-à-dire une structure hétérogène caractérisée par la présence de gros grains entourés et soudés entre eux par des grains finement cristallisés.

La présente invention a précisément pour objet un procédé de fabrication de pièces en alliage à base de titane par métallurgie des poudres, qui pallie les inconvénients des procédés précités et qui permet d'obtenir de plus des pièces en alliage de titane présentant la structure « en collier ».

Le procédé, selon l'invention, de fabrication de pièces en alliage à base de titane par métallurgie des poudres à partir d'une poudre de titane ou d'alliage de titane comprenant un additif, se caractérise en ce qu'il consiste :
a) à utiliser une poudre de titane ou d'alliage de titane ayant une granulométrie de 100 à 1 000
à incorporer ledit additif en revêtant la poudre d'un matériau comprenant ledit additif, ledit rr riau étant tel qu'il puisse former au contact du titane ou de l'alliage de titane une phase liquide à une te. pérature T₁ inférieure à la température T de transformation allotropique du titane ou de l'alliage de titane constituant ladite poudre,
c) à introduire ladite poudre revêtue dans un moule, et
d) à comprimer à chaud ladite poudre dans le moule sous une pression de 10 à 30 MPa, à une température comprise entre T₁ et T, pendant une durée telle qu'on obtienne une densification complète de la poudre.

Le procédé tel que caractérisé ci-dessus tire avantageusement profit du fait qu'en modifiant localement par revêtement au moyen d'un matériau approprié tel que le cuivre, la composition superficielle des particules de poudre de titane ou d'alliage de titane, on peut faire apparaître au cours du frittage une phase liquide interstitielle à la surface des grains de poudre et faciliter ainsi les déformations locales, ce qui permet de réaliser le frittage à des températures et des pressions inférieures à celles qui sont habituellement nécessaires pour fritter des poudres ayant une granulométrie de 100 à 1 000 µm.

En effet, compte tenu des dimensions de grains de poudre, le matériau de revêtement qui, dans le cas du cuivre, représente généralement de 1 à 5 % en poids, affecte uniquement la zone corticale des grains sans modifier profondément la composition de l'alliage. Aussi, lors du chauffage, la compression exercée durant la montée en température, c'est-à-dire lorsque le matériau de revêtement est encore présent à la surface des grains, permet d'obtenir une déformation locale de ces derniers et leur densification.

Selon l'invention, le matériau de revêtement peut être constitué par un composé de titane fusible à la température T₁, ou de préférence, par un matériau comprenant un élément capable de se combiner avec le titane de la poudre pour former un composé, par exemple un eutectique, fusible à la température T₁. Dans ce dernier cas, le revêtement peut être constitué par cet élément ou encore par un composé ou un alliage de cet élément.

De préférence, l'élément utilisé pour former le revêtement est un élément bétagène tel que le fer, le cuivre ou le nickel. De préférence, on utilise le cuivre.

Ainsi, on peut améliorer la cinétique de frittage en modifiant localement les phases de l'alliage au cours de la densification.

En effet, des alliages de titane du type TA₆V, c'est-à-dire des alliages comprenant 90 % de titane, 6 % d'aluminium et 4 % de vanadium, sans addition d'élément bétagène tel que le cuivre, présentent une structure biphasée (α + p) dans le domaine de températures 900-980 °C utilisé pour le frittage. Or, cette structure biphasée (α + β présente une résistance à la déformation importante, ce qui ne favorise pas la densification. En revanche, lorsqu'on revêt les grains de poudre au moyen d'un élément bétagène tel que le cuivre, on peut modifier l'équilibre des phases en présence en formant localement une structure monophasée β qui présente au contraire une aptitude à la déformation importante et favorise ainsi le frittage. Cependant, lors de la densification, après.formation de la phase liquide, l'élément bétagène a tendance à diffuser vers le centre des grains. Aussi, pour obtenir localement à la surface des grains cette structure monophasée β qui favorise le frittage, il est avantageux de réaliser le chauffage et l'application de la pression suffisamment rapidement pour éviter une diffusion trop importante de l'élément bétagène et obtenir localement une concentration suffisante de cet élément. De préférence, on réalise le chauffage de la poudre à la température de frittage à une vitesse d'environ 500°C/h à 1 000 °C/h. Enfin, le procédé de l'invention présente l'avantage de conduire à l'obtention de pièces en alliage de titane ayant des propriétés mécaniques améliorées. En effet, le fait de réaliser le frittage dans les. conditions précitées, permet d'obtenir des pièces en alliage de titane présentant une structure dite « en collier », c'est-à-dire une structure hétérogène caractérisée par la présence de gros grains ayant la structure biphasée (a + p) qui sont entourés et soudés entre eux par une phase présentant une structure exp à fine précipitation a du type Windmanstâtten, qui est résistante à la propagation des fissures. On précise que la finesse de la précipitation a dépend en particulier de la vitesse à laquelle on refroidit les pièces obtenues.

Selon un mode préférentiel de réalisation du procédé de l'invention, on prépare la poudre de titane ou d'alliage de titane, ayant une granulométrie de 100 à 1 000 µm, par la technique de fusion centrifugation.

On rappelle que cette technique consiste à porter à une température de fusion la surface d'extrémité d'un lingot cylindrique en titane ou en alliage de titane, entraîné en rotation autour de son axe ; ainsi, sous l'action de la force centrifuge, le titane ou l'alliage de titane en fusion est éjecté de la surface d'extrémité du lingot sous la forme de gouttelettes liquides qui en se refroidissant se transforment par solidification en particules sphériques ayant pour la plupart un diamètre compris entre 100 et 1 000 µm.

De préférence, pour la mise en oeuvre du procédé de l'invention, on utilise une poudre de titane ayant des particules de diamètre compris entre 100 et 600 µm.

Par ailleurs, lorsque l'on utilise cette technique de fusion-centrifugation pour préparer la poudre de départ, il est préférable de soumettre ladite poudre à un traitement de surface avant de déposer sur cette dernière ledit matériau de revêtement.

Ce traitement de surface peut consister en un dégraissage effectué par exemple en immergeant la poudre dans du trichloréthylène pur et en rinçant ensuite cette dernière avec du méthanol.

Lorsque la poudre de départ est obtenue à partir d'un alliage de titane comportant un élément alphagène tel que l'aluminium, ce traitement de surface est de préférence un traitement pour éliminer la couche superficielle riche en élément alphagène, éventuellement présente sur certaines particules.

En effet, lorsque des poudres en alliage de ce type sont préparées par la technique de fusion-centrifugation, il se produit parfois lors du refroidissement des gouttelettes d'alliage liquide un enrichissement superficiel des particules de poudre en élément alphagène, ce qui est indésirable pour l'obtention de bonnes propriétés mécaniques car, après frittage, ces couches riches en élément alphagène risquent de subsister dans la pièce frittée et de favoriser ensuite la propagation des fissures dans une telle pièce.

Dans le cas d'alliage comportant de l'aluminium, on peut éliminer la couche superficielle riche en aluminium des particules de poudre en immergeant ces particules dans solution de carbonate de sodium maintenue à une température d'environ 60-70 °C, et en rinçant . suite successivement les particules avec de l'eau, de l'acide acétique et de l'eau.

Selon l'invention, on dépose le revêtement sur la poudre de titane ou d'alliage de titane par des techniques classiques. Lorsque le revêtement est constitué par un élément tel que le fer, le cuivre ou le nickel ou par des composés tels que le nickel-phosphore ou le fer-phosphore, on utilise en particulier des techniques de dépôt par voie chimique. Lorsque le matériau de revêtement est du cuivre on réalise avantageusement le dépôt par déplacement électrochimique de cuivre à partir d'une solution, en utilisant par exemple une solution constituée par un mélange d'une première solution contenant du sulfate de cuivre, du méthanol et de l'aldéhyde formique et d'une seconde solution contenant de la soude et du tartrate double de potassium et de sodium.

De préférence, l'opération de revêtement est réalisée à température ambiante pour éviter une oxydation du titane.

Avantageusement, le revêtement a une épaisseur de quelques microns, par exemple de 1 à 5 µm.

Pour l'opération de compression à chaud, on introduit la poudre revêtue dans un moule, puis on la soumet à une compression uniaxiale en maintenant le moule à une température comprise entre T₁ et T.

La pression exercée sur la poudre est comprise entre 10 et 30 MPa, et la durée de cette compression est telle que l'on obtienne une densification complète de la poudre.

Généralement une durée supérieure à 1 heure est demandée, une durée d'environ 2 heures est suffisante pour atteindre ce résultat.

L'invention sera mieux comprise à la lecture de l'exemple qui suit, donné bien entendu à titre illustratif et non limitatif, et se référant au dessin annexé qui est une micrographie représentant la structure d'une pièce en alliage de titane obtenue par le procédé de l'invention.

Cet exemple se rapporte à la préparation d'une pièce en alliage de titane à partir d'une poudre d'alliage de titane TA₆V : alliage qui comprend 90 % de titane, 6 % d'aluminium et 4 % de vanadium.

On prépare par la technique de fusion-centrifugation à partir d'un lingot de cet alliage, des particules sphériques ayant un diamètre compris entre 315 et 630 µm.

Ensuite, on soumet les particules sphériques ainsi obtenues à un traitement préliminaire en vue d'éliminer la couche superficielle riche en aluminium des particules de poudre. Dans ce but, on immerge les particules dans une solution à 50 g par litre de carbonate de sodium, maintenue à une température ..d'environ 60-70 °C en opérant par fractions de 150 g de particules pour deux litres de solution ; après immersion, on rince les particules avec de l'eau, puis on élimine complètement le carbonate de sodium en immergeant les particules dans 2 litres d'acide acétique à 5 %, et on rince ensuite deux fois à l'eau.

Après ce traitement préliminaire, on dépose un revêtement de cuivre sur les particules par la technique de déplacement chimique du cuivre en solution. On utilise une solution de cuivrage obtenue en mélangeant un volume d'une solution aqueuse comprenant :
- 10 g/I de CuS0₄, 5H₂0, 300 ml/1 de méthanol et 60 ml/l d'aldéhyde formique,
- avec un volume d'une solution comportant 40 g par litre de NaOH et 28 g par litre de sel_ de Rochelle (tartrate double de potassium et de sodium).

Pour réaliser le revêtement, on immerge 150 g des particules de poudre dans deux litres de solution à température ambiante, et on maintient les particules dans la solution jusqu'à ce que cette solution soit complètement décolorée, c'est-à-dire jusqu'au moment où la réduction de la solution de cuivrage est complète. Cette opération dure 3 à 4 jours et on secoue de temps en temps les particules immergées dans la solution pour obtenir un dépôt homogène. On rince ensuite les particules à l'eau et à l'étanol et on les sèche à 60 °C..

Les particules ainsi revêtues comprennent environ -1,7 % en poids, de cuivre et l'épaisseur du revêtement de chaque particule est de l'ordre de 1 à 5 µm.

On introduit ensuite les particules revêtues dans un moule en alumine obtenu par la projection à chaud ou à la cire perdue. Ce moule comporte à sa partie supérieure une masselotte cylindrique particulière qui permet d'ajouter à la partie supérieure du moule une quantité supplémentaire de particules.

On dispose ensuite le moule à l'intérieur d'un dispositif chauffant en intercalant entre les parois du moule et le dispositif une poudre métallique réfractaire présentant une faible aptitude au frittage à la température choisie pour le frittage.

On porte ensuite le moule contenant la poudre à une température d'environ 950 °C et on maintient ensuite le moule à cette température sous une pression uniaxiale maximale de 30 MPa, pendant une durée d'environ deux heures, ce qui permet d'assurer une densification complète de la poudre.

La mise en compression de la poudre pendant le frittage est réalisée au moyen d'un piston en matériau réfractaire qui prend place à la partie supérieure du moule et peut coulisser dans la masselotte cylindrique afin de charger à l'intérieur du moule la quantité supplémentaire de poudre placée initialement dans cette masselotte en contribuant ainsi à éliminer la porosité dans la pièce frittée.

Après démoulage, les pièces obtenues présentent une structure « en collier » telle que celle représentée sur le dessin qui correspond à la présence de gros grains (1) ayant la structure (α + β) entourés par une phase (2) de structure exp avec une fine précipitation a.

Par ailleurs, on note que les variations de microdureté sont insignifiantes.

Les propriétés mécaniques de résistance à la rupture R, de limite élastique 0,2 %, d'allongement A (en %) et de striction de la pièce ainsi obtenue sont données dans le tableau 1 ci-joint.

Dans ce tableau, on a donné à titre comparatif les propriétés mécaniques de pièces obtenues selon les techniques de l'art antérieur, c'est-à-dire par frittage isostatique à 960 °C, sous 10² MPa, pendant quatre heures, d'une poudre non revêtue de cuivre ayant la même granulométrie, ou par frittage uniaxial à 950 °C, sous 30 MPa, pendant deux heures d'une poudre broyée et corroyée du même alliage. Par ailleurs, dans ce tableau, on a également donné les caractéristiques correspondant à la norme Air P 63.

Au vu de ce tableau, on remarque que le procédé de l'invention permet également d'améliorer les propriétés mécaniques des pièces obtenues.

D'autre part, les essais de résistance à la fatigue oligocyclique montrent que les alliages de titane frittés par compression uniaxiale à 950 °C entre 10 et 30 MPa présentent des propriétés analogues à celles des alliages coulés forgés. Par exemple après sollicitations répétées à lHz entre 8 à 80 MPa à 20 °C, les durées de vie à rupture sont de 10⁵ cycles pour un alliage TAₑV fritté avec addition de cuivre à 950°C/30 MPa et 10⁴ cycles seulement pour le même TAₑV sans addition, fritté par compression isostatique à 950 °C/10² MPa.

Par ailleurs, il convient de noter que lorsqu'on soumet les pièces obtenues selon l'exemple ci-dessus, à un traitement thermique de recuit à 700°C pendant deux heures, on ne modifie pas leurs caractéristiques de traction. Ainsi, on constate que les propriétés optimales sont obtenues immédiatement.

Enfin, les pièces obtenues selon le procédé de l'invention se comportent bien à la soudure, ce qui n'est pas le cas des pièces obtenues par les procédés de l'art antérieur.

## Revendications

1. Procédé de fabrication de pièces en alliage à base de titane par métallurgie des poudres à partir d'une poudre de titane ou d'alliage de titane comprenant un additif, caractérisé en ce qu'il consiste :
a) à utiliser une poudre de titane ou d'alliage de titane ayant une granulométrie de 100 à 1 000 microns,
b) à incorporer ledit additif en revêtant la poudre d'un matériau comprenant ledit additif, ledit matériau étant tel qu'il puisse former au contact du titane ou de l'alliage de titane une phase liquide à une température T₁ inférieure à la température T de transformation allotropique du titane ou de l'alliage de titane constituant ladite poudre,
c) à introduire ladite poudre revêtue dans un moule, et
d) à comprimer à chaud ladite poudre dans le moule sous une pression de 10 à 30 MPa, à une température comprise entre T₁ et T, pendant une durée telle qu'on obtienne une densification complète de la poudre.

2. Procédé selon la revendication 1, caractérisé en ce que le matériau de revêtement est un composé de titane fusible à la température Tᵢ.

3. Procédé selon la revendication 1, caractérisé en ce que le matériau de revêtement comprend un élément capable de se combiner avec le titane de ladite poudre pour former un composé fusible à une température Tᵢ.

4. Procédé selon la revendication 3, caractérisé en ce que ledit élément est un élément bétagène.

5. Procédé selon la revendication 4, caractérisé en ce que ledit élément est choisi dans le groupe comprenant le nickel, le fer et le cuivre.

6. Procédé selon l'une quelconque des revendications 1 à 5, caractérisé en ce que l'on prépare ladite poudre de titane ou d'alliage de titane en refroidissant des gouttelettes liquides de titane ou d'alliage de titane obtenues par fusion de la surface d'extrémité d'un lingot cylindrique en titane ou en alliage de titane, entraînée en rotation autour de son axe.

7. Procédé selon la revendication 6, caractérisé en ce que l'on soumet ladite poudre à un traitement de surface avant de déposer ledit revêtement.

8. Procédé selon la revendication 7, caractérisé en ce que le traitement de surface consiste en un dégraissage.

9. Procédé selon la revendication 7, caractérisé en ce que ladite poudre d'alliage de titane contenant de l'aluminium, le traitement de surface est un traitement pour éliminer la couche externe riche en aluminium des grains de poudre.

10. Procédé selon l'une quelconque des revendications 1 à 9, caractérisé en ce que lesdites particules ont un diamètre compris entre 100 et 600 µm.

11. Procédé selon l'une quelconque des revendications 3 à 10, caractérisé en ce que le matériau de revêtement est du cuivre.

12. Procédé selon la revendication 11, caractérisé en ce qu'on dépose le cuivre sur ladite poudre par déplacement chimique à partir d'une solution.

13. Procédé selon la revendication 12, caractérisé en ce que ladite solution est constituée par un mélange d'une première solution comprenant du sulfate de cuivre, du méthanol et de l'aldéhyde formique et d'une seconde solution contenant de la soude et du tartrate double de potassium et de sodium.

14. Procédé selon l'une quelconque des revendications 1 à 13, caractérisé en ce que ledit revêtement a une épaisseur de 1 à 5 µm.

## Claims

1. Process for the production of titanium alloy bodies by powder metallurgy from a powder of titanium or a titanium alloy containing an additive, characterized in that it comprises :
a) employing a powder of titanium or a titanium alloy having a particle size from 100 to 1 000 microns,
b) incorporating said additive by coating the powder with a material comprising said additive, said material being such that, when in contact with titanium or titanium alloy, it is able to form a phase that is liquid at a temperature Tᵢ, below the allotropic transformation temperature T of the titanium or titanium alloy constituting said powder,
c) introducing said coated powder into a mould, and
d) heating and compressing said powder in the mould at a pressure of 10 to 30 Mpa, and at a temperature between T₁ and T, for a period such that the powder is çompletely densified.

2. Process according to claim 1, characterized in that the coating material is a titanium compound that is molten at the temperature T₁.

3. Process according to claim 1, characterized in that the coating material comprises an element that is capable of combining with the titanium in said powder to form a compound that is molten at the temperature T₁.

4. Process according to claim 3, characterized in that the said element is a betagenic element.

5. Process according to claim 4, characterized in that said element is selected from the group comprising nickel, iron and copper.

6. Process according to any one of claims 1 to 5, characterized in that the said powder of titanium or titanium alloy is prepared by cooling the liquid drops of titanium or titanium alloy obtained by melting the end surface of a cylindrical ingot of titanium or titanium alloy, while it is rotated around its axis.

7. Process according to claim 6, characterized in that the powder is subjected to a surface treatment before deposition of the coating.

8. Process according to claim 7, characterized in that the surface treatment comprises degreasing.

9. Process according to claim 7, characterized in that said powder is a powder of a titanium- aluminium alloy, and the surface treatment is a treatment adapted to remove the external aluminium-rich layer from the surface of the grains.

10. Process according to any one of claims 1 to 9, characterized in that said particles have a diameter between 100 and 600 µm.

11: Process according to any one of claims 3 to 10, characterized in that the coating material is copper.

12. Process according to claim 11, characterized in that the copper is deposited on said powder by chemical displacement from a solution.

13. Process according to claim 12, characterized in that said solution is obtained by mixing a first solution, comprising copper sulphate, methanol and formaldehyde, and a second solution comprising sodium hydroxide and sodium potassium tartrate.

14. Process according to any one of claims 1 to 13, characterized in that said coating has a thickness from 1 to 5 wm.

## Patentansprüche

1. Verfahren zum pulvermetallurgischen Herstellen von Artikeln aus Titanlegierungen ausgehend von einem einen Zusatz enthaltenden Pulver aus Titan oder einer Titanlegierung, dadurch gekennzeichnet, daß es besteht aus :
a) Verwenden eines Pulvers aus Titan oder einer Titanlegierung mit einer Korngröße von 100 bis 1 000 (im.
b) Einverleiben des Zusatzes durch Umhüllen des Pulvers mit einem den Zusatz enthaltenden Material, wobei dieses Material der Art ist, daß es imstande ist, in Kontakt mit dem Titan oder der Titanlegierung eine flüssige Phase bei einer Temperatur T_{I} zu bilden, welche niedriger ist als die Temperatur T der allotropen Umwandlung des das Pulver bildenden Titans bzw. der Titanlegierung,
c) Einbringen des umhüllten Pulvers in eine Form und
d) Heißpressen dieses Pulvers in der Form bei einem Druck von 10 bis 30 MPa bei einer Temperatur zwischen T₁ und T während eines solchen Zeitraumes, daß eine vollständige Verdichtung des Pulvers erhalten wird.

2. Verfahren nach Anspruch 1, dadurch gekennzeichnet, daß das Umhüllungsmaterial eine bei der Temperatur T, schmelzende Titanverbindung ist.

3. Verfahren nach Anspruch 1, dadurch gekennzeichnet, daß das Umhüllungsmaterial ein Element enthält, welches sich mit dem Titan des Pulvers zu kombinieren vermag, um eine bei einer Temperatur T₁ schmelzende Verbindung zu bilden.

4. Verfahren nach Anspruch 3, dadurch gekennzeichnet, daß dieses Element ein die Bildung von 13-Titan begünstigendes Element ist.

5. Verfahren nach Anspruch 4, dadurch gekennzeichnet, daß dieses Element ausgewählt wird aus einer Nickel, Eisen und Kupfer enthaltenden Gruppe.

6. Verfahren nach einem der Ansprüche 1 bis 5, dadurch gekennzeichnet, daß man das Pulver aus Titan oder der Titanlegierung herstellt durch Abkühlen von flüssigen Tröpfchen aus Titan oder der Titanlegierung, welche erhalten worden sind durch Schmelzen der äußeren Oberfläche eines zylindrischen Blockes aus Titan oder einer Titanlegierung, welcher um seiner Achse rotiert.

7. Verfahren nach Anspruch 6, dadurch gekennzeichnet, daß man das Pulver vor dem Aufbringen der Umhüllung einer Oberflächenbehandlung unterzieht.

8. Verfahren nach Anspruch 7, dadurch gekennzeichnet, daß diese Oberflächenbehandlung aus einer Entfettung besteht.

9. Verfahren nach Anspruch 7, dadurch gekennzeichnet, daß das Pulver ein Pulver einer aluminiumhaltigen Titanlegierung ist und daß die Oberflächenhandlung eine Behandlung zum Eliminieren einer äußeren aluminiumreichen Schicht der Pulverkörner ist.

10. Verfahren nach einem der Ansprüche 1 bis 9, dadurch gekennzeichnet, daß die Teilchen einen Durchmesser von 100 bis 600 µm.

11. Verfahren nach einem der Ansprüche 3 bis 10, dadurch gekennzeichnet, daß das Umhüllungsmateriäl Kupfer ist.

12. Verfahren nach Anspruch 11, dadurch gekennzeichnet, daß man das Kupfer auf das Pulver durch chemisches Abscheiden aus einer Lösung aufbringt.

13. Verfahren nach Anspruch 12, dadurch gekennzeichnet, daß die Lösung gebildet wird aus einer Mischung einer ersten Kupfersulfat, Methanol sowie Formaldehyd enthaltenden Lösung und einer zweiten Lösung, welche Soda sowie Bitartrat des Kaliums und des Natriums enthält.

14. Verfahren nach einem der Ansprüche 1 bis 13, dadurch gekennzeichnet, daß die Umhüllung eine Dicke von 1 bis 5 µm aufweist.
